# EUROPÄISCHE PATENTSCHRIFT

(11) **EP 0 381 994 B1**
(45) Veröffentlichungstag und Bekanntmachung des Hinweises auf die Patenterteilung: **27.09.1995**
(21) Anmeldenummer: 90101360.7
(22) Anmeldetag: 24.01.1990
(51) Int. Cl.: C22C 5/02, A44C 27/00

(54) **Hochgoldhaltige Legierung für Schmuckzwecke**
Alloy with a high gold content for ornamental uses
Alliage à haute teneur en or pour pièces de bijouterie

(30) Priorität: 09.02.1989 DE 3903733
(43) Veröffentlichungstag der Anmeldung: 16.08.1990
(73) Patentinhaber: C. HAFNER GmbH & Co., D-75173 Pforzheim (DE)
(72) Erfinder: Knosp, Helmut, Dr., D-7530 Pforzheim (DE)
(74) Vertreter: Trappenberg, Hans

(56) Entgegenhaltungen:
- DE-A- 2 803 949
- DE-A- 3 709 972
- DE-C- 643 568
- FR-A- 722 290
- FR-A- 2 155 824
- US-A- 3 892 564
- METALL, Nr. 7, 1980; Seiten 629-633; D. OTT et al.: "Einfluss kleiner Zusätze auf die Eigenschaften von Gold und Goldlegierungen - Teil 1: Gold"
- Binary Alloy Phase Diagrams, Second Ed. Vol.1, ASM Int., The Materials Information Society, T. Massalski.

## Beschreibung

Zur Herstellung von Schmuckwaren sind seit langem Goldlegierungen bekannt, die bestimmte handelsübliche Goldgehalte besitzen. Eine der bekanntesten Legierungen enthält 750/000 Gold (18 kt) und ist üblicherweise mit Kupfer und Silber legiert. Die mechanischen, physikalischen und chemischen Eigenschaften dieser Legierungen können optimal auf ihren jeweiligen Verwendungszweck als Schmucklegierungen abgestimmt werden. Derartige Legierungen müssen gut verformbar sein, um daraus Blech, Draht und Rohr in den jeweils gewünschten Abmessungen herstellen zu können. Sie müssen auch eine Mindeststabilität, beispielsweise zur Herstellung von grazilen Schmuckteilen oder Uhrarmbändern, aufweisen und darüber hinaus in einer ausreichenden Härte und genügend hoher Bruchdehnung zur Verfügung stehen. Es wird auch gefordert, daß die Legierungen zur Herstellung von Gußteilen gut vergießbar sind, das heißt, neben einer guten Fließfähigkeit im geschmolzenen zustand auch eine hohe Oxidationsbeständigkeit besitzen. Unabdingbar ist auch, daß hochwertige Goldlegierungen für Schmuckzwecke selbst bei langer Tragedauer anlaufbeständig sind. Schließlich werden auch an die Farbe von Goldlegierungen gewisse Ansprüche gestellt.

Der materielle Wert eines Schmuckstücks wird im wesentlichen durch den Goldgehalt der Legierung bestimmt. Es besteht daher beim Käufer vielfach der Wunsch, eine möglichst hochgoldhaltige Legierung zu erwerben. Damit im Einklang steht die Forderung nach einer möglichst weitgehenden Annäherung der Farbe an die des reinen Goldes. Als weiterer Vorteil ergibt sich hierbei, daß die Anlaufbeständigkeit um so besser wird, je höher der Goldgehalt ist.

Der Idealfall, Schmuckstücke aus reinem Gold (Feingold) herzustellen, ist nicht realisierbar, da Feingold nicht die erforderliche mechanische Stabilität, zum Beispiel Härte, Dehngrenze, aufweist. Es ist daher unumgänglich, durch Legierungszusätze die notwendige Mindeststabilität zu erreichen.

Ausgabe der Enfindung ist es, Legierungen anzugeben, die bei einem Goldgehalt von 950/000 (ca. 23 kt) und höher die zur Verwendung für Schmuckzweck erforderlichen Eigenschaften aufweisen. Die Lösung dieser Aufgabe ergibt sich aus dem Anspruch 1. Die Unteransprüche 2 bis 5 stellen bevorzugte Ausführungs-Formen der Erfindung dar.

Die Zusatzmetalle ergeben für sich oder in Kombination mit Feingold Legierungen, die für Schmuckzwecke brauchbar sind. In der Tabelle sind einige beispielhafte Legierungen mit den oben genannten Zusatzmetallen sowie deren Eigenschaften wiedergegeben.

Überraschenderweise läßt sich durch die Verwendung dieser Zusätze die Härte im weichgeglühten Zustand gegenüber Feingold um das zwei- bis dreifache steigern. Alle Legierungen zeichnen sich darüber hinaus durch einen hohen Verformungsgrad und eine damit verbundene, wesentliche Härtesteigerung aus. Sie erfüllen damit die wesentlichen Anforderungen, die an Schmucklegierungen gestellt werden.

Besonders wirkungsvoll läßt sich die Härte durch die Zusätze Von Eisen, Kobalt und Gallium erhöhen. Die Legierungen sind sowohl im gegossenen als auch im rekristallisierten Zustand homogen und verhalten sich daher in bezug auf die Anlaufbeständigkeit wie Feingold. Die Zusätze von Gallium, Germanium, Indium und Zinn senken das Schmelzintervall und wirken sich günstig aus die Fließfähgikeit beim Gießen aus. Durch Zusatz von Kobalt, Rhenium und Tantal wird die spanabhebende Bearbeitung günstig beeinflußt. Gallium Kobalt, Kupfer und Rhenium steigern die Abriebfestigkeit der Legierungen während des Tragens erheblich. Bei Zusatz von Gallium und Germanium werden die Fassereigenschaften verbessert. Insbesondere die Legierungen mit 99 % Gold unter Zusatz von Germanium, Gallium und Kobalt weisen eine sattgelbe Feingoldfarbe auf.

Zum Stand der Technik ist die deutsche Offenlegungsschrift DE 35 02 914 "Verwendung titanhaltiger Goldlegierungen" anzuführen. In dieser Schrift wird zwar ebenfalls eine hochgoldhaltige Legierung zur Herstellung von Schmuckgegenständen beschreiben, jedoch unter Zusatz insbesondere von Titan. Dieser Zusatz führt aber zu einer starken Oxidationsneigung der Legierung, insbesondere beim Löten und Gießen. Außerdem neigen Legierungen mit Zusätzen von Titan bekanntermaßen stark zum Verschlacken.

Die beschriebenen Legierungen sind nicht mit diesen Nachteilen behaftet, sondern lassen sich problemlos löten, ohne störende Zunderschichten auf der Oberfläche zu bilden. Beim Vergießen nach dem Wachsausschmelzverfahren ist die Gußoberfläche nach Entfernung der Einbettmasse sauber und frei von Oxiden.

Die erfindungsgemäßen Legierungen können neben Schmuckwaren jeder Art auch zu Uhrgehäusen, Uhrarmbändern, Münzen und Medaillen verarbeitet werden.

**Tabelle**

| Hochgoldhalte Schmucklegierungen | | | | | |
|---|---|---|---|---|---|
| lfd.No. | Zusammensetzung in % Massengehalt | | Härte HV5 geglüht | Härte HV5 80 % verformt | Schmelzintervall °C |
| | Au | sonstige | | | |
| 1 | 95 | 4,0 Ga, 1,0 Fe | 75 | 190 | 900 - 750 |
| 2 | 96 | 3,0 Cu, 1,0 Re | 70 | 140 | 1030 - 1000 |
| 3 | 98 | 1,0 Sn, 1,0 Ta | 65 | 120 | 950 - 810 |
| 4 | 99 | 0,8 Cu, 0,2 Ga | 60 | 135 | 1040 - 970 |

## Patentansprüche

1. Hochgoldhaltige Legierung für Schmuckzwecke, bestehend aus 95 bis 99,5 Gew.-% Gold als Basismetall und der Rest bestehend aus Zusätzen von mindestens zwei Elementen der Gruppe Eisen und/oder Germanium und/oder Gallium und/oder Indium und/oder Kobalt und/oder Kupfer und/oder Rhenium und/oder Tantal und/oder Zinn, mit Ausnahme einer Dreistofflegierung mit mindestens 1 Gew.-% Gallium und mindestens 1 Gew.-% Kupfer.

2. Legierung nach Anspruch 1
mit Zusätzen von 0,5 bis 5 Gew.-% Eisen und/oder Gallium und/oder Kobalt.

3. Legierung nach Anspruch 1
mit Zusätzen von 0,5 bis 5 Gew.-% Gallium und/oder Indium und/oder Zinn und/oder 0,5 bis 1 Gew.-% Germanium.

4. Legierung nach Anspruch 1
mit Zusätzen von 0,5 bis 5 Gew.-% Kobalt und/oder 0,5 bis 3 Gew.-% Rhenium und/oder Tantal:

5. Legierung nach Anspruch 1
mit Zusätzen von 0.5 Gew.% bis weniger als 1 Gew.-% Gallium und/oder Kobalt und/oder 0,5 bis weniger als 1 Gew.-% Kupfer und/oder Rhenium.

## Claims

1. Alloy with a high gold content for decorative purposes comprising from 95 to 99.5% by weight of gold as a base metal and the balance comprising additions of at least two elements of the group of iron and/or germanium and/or gallium and/or indiun and/or cobalt and/or copper and/or rhenium and/or tantalum and/or tin, with the exception of a ternary alloy with at least 1% by weight of gallium and at least 1% by weight of copper.

2. An alloy according to claim 1 with additions of from 0.5 to 5% by weight of iron and/or gallium and/or cobalt.

3. An alloy according to claim 1 with additions of from 0.5 to 5% by weight of gallium and/or indium and/or tin and/or from 0.5 to 1% by weight of germanium.

4. An alloy according to claim 1 with additions of from 0.5 to 5% by weight of cobalt and/or from 0.5 to 3% by weight of rhenium and/or tantalum.

5. An alloy according to claim 1 with additions of from 0.5% by weight to less than 1% by weight of gallium and/or cobalt and from 0.5 to less than 1% by weight of copper and/or rhenium.

## Revendications

1. Alliage à forte teneur en or à des fins décoratives, consistant en 95 à 99,5 % en poids d'or comme métal de base, le reste consistant en des additions d'au moins deux éléments choisis dans l'ensemble formé par le fer et/ou le germanium et/ou le gallium et/ou l'indium et/ou le cobalt et/ou le cuivre et/ou le rhénium et/ou le tantale et/ou l'étain, à l'exclusion d'un alliage de trois matières, cet alliage comportant au moins 1 % en poids de gallium et au moins 1 % en poids du cuivre.

2. Alliage selon la revendication 1, comportant des additions de 0,5 à 5 % en poids de fer et/ou de gallium et/ou de cobalt.

3. Alliage selon la revendication 1, comportant des additions de 0,5 à 5 % en poids de gallium et/ou d'indium et/ou d'étain et/ou de 0,5 à 1% en poids de germanium.

4. Alliage selon la revendication 1, comportant des additions de 0,5 à 5 % en poids de cobalt et/ou 0,5 à 3 % en poids de rhénium et/ou de tantale.

5. Alliage selon la revendication 1, comportant des additions de 0,5 % en poids jusqu'à moins de 1 % en poids de gallium et/ou de cobalt et/ou 0,5 à moins de 1 % en poids de cuivre et/ou de rhénium.
